# EUROPÄISCHE PATENTSCHRIFT

(11) **EP 1 017 863 B1**
(45) Veröffentlichungstag und Bekanntmachung des Hinweises auf die Patenterteilung: **08.05.2002**
(21) Anmeldenummer: 98943833.8
(22) Anmeldetag: 04.08.1998
(51) Int. Cl.: C21D 8/04, C21D 6/04

(54) **VERFAHREN ZUR ERZEUGUNG VON EINBRENNLACKIERTEN BAUTEILEN AUS ALTERUNGSEMPFINDLICHEM STAHL**
METHODS FOR PRODUCING CONSTITUENT MEMBERS MADE OF AGEING-SENSITIVE STEEL AND COATED WITH BAKING ENAMEL
PROCEDES DE PRODUCTION D'ELEMENTS CONSTITUTIFS EN ACIER SENSIBLE AU VIEILLISSEMENT, VERNIS AU VERNIS A CUIRE

(30) Priorität: 12.09.1997 DE 19740148
(43) Veröffentlichungstag der Anmeldung: 12.07.2000
(73) Patentinhaber: ThyssenKrupp Stahl AG, 47166 Duisburg (DE)
(72) Erfinder: BODE, Rolf, D-46485 Wesel (DE); HECKELMANN, Ilse, D-46509 Xanten (DE)
(74) Vertreter: Simons, Johannes, Dipl.-Ing.
(86) Internationale Anmeldenummer: EP9804845
(87) Internationale Veröffentlichungsnummer: WO9914384

(56) Entgegenhaltungen:
- EP-A- 0 216 399
- EP-A- 0 703 298
- DE-C- 19 622 164
- GB-A- 1 051 307
- US-A- 3 537 913
- US-A- 3 909 311

## Beschreibung

Die Erfindung betrifft ein Verfahren zur Herstellung von beulfesten einbrennlackierten Bauteilen aus Kaltband, welches aus alterungsempfindlichem Stahl mit hohem Bake-hardening-Potential, insbesondere von mehr als 70 N/mm2, besteht.

Für das Erreichen eines hohen Bake-hardening-Potentials werden allgemein Stähle verwendet, die neben gelöstem Kohlenstoff zusätzlich gelösten Stickstoff enthalten. Beispiele hierfür sind unberuhigte Stähle. Die Lagerung von Kaltbändern aus solchen Stählen bei Raumtemperatur führt schon nach kurzer Zeit von ein oder zwei Tagen zu Alterungsvorgängen, die eine einwandfreie Weiterverarbeitung, insbesondere Kaltumformung unmöglich machen. Auch die Oberflächenbeschaffenheit der Kaltbänder wird beeinträchtigt.

Alterung kann durch Diffusion von gelöstem Kohlenstoff und/oder Stickstoff hervorgerufen werden. Bei reiner Kohlenstoffalterung kann der Einfluß der Temperatur auf die Alterungszeit wie folgt abgeschätzt werden:
Die für gleiche Alterungseffekte benötigten Zeiten t₁ bzw. t₂ verhalten sich umgekehrt wie die zugehörigen temperaturabhängigen Diffusionskoeffizienten von Kohlenstoff im α-Eisen.

Im Temperaturbereich bis 100 °C gilt damit${\text{t}}_{\text{1}} {\text{(T}}_{\text{1}} {\text{)/t}}_{\text{2}} {\text{(T}}_{\text{2}} {\text{) = D(T}}_{\text{2}} {\text{)/D(T}}_{\text{1}} \text{) =} \text{=} \frac{{\text{exp(-21,1 / (1,987 · 10}}^{\text{-3}} {\text{· T}}_{\text{2}} \text{)}}{{\text{exp(-21,1 / (1,987 · 10}}^{\text{-3}} {\text{· T}}_{\text{1}} \text{)}}$ mit T_{1,2} in K

In Tabelle 1 sind die nach Gleichung [1] berechneten Faktoren für die zeitliche Verzögerung eines Alterungseffektes durch abgesenkte Temperaturen angegeben. Es ergibt sich z.B. bei -10 °C im Vergleich zur Auslagerung bei Raumtemperatur eine Verlängerung der Alterungszeit um das 62-fache.

**Tabelle 1**

| | | | | | |
|---|---|---|---|---|---|
| Alterungstemperatur (°C) | 10 | 5 | 0 | -5 | -10 |
| Faktor ¹⁾ | 3,6 | 7 | 14 | 29 | 62 |

| | | | | | |
|---|---|---|---|---|---|
| ¹⁾ Faktor für die zeitliche Verzögerung eines Alterungseffektes bei verschiedenen Temperaturen im Vergleich zur Raumtemperatur für eine Alterung durch gelösten Kohlenstoff nach Gleichung [1] | | | | | |

Die quantitative Beschreibung des Einflusses von gelöstem Stickstoff auf die Stahlalterung kann unter Verwendung des Diffusionskoeffizienten für Stickstoff analog zur Beschreibung der Kohlenstoffalterung nach Gleichung [1] erfolgen. Der Zusammenhang von Alterungszeit und Alterungstemperatur ergibt sich damit wie folgt:${\text{t}}_{\text{1}} {\text{(T}}_{\text{1}} {\text{)/t}}_{\text{2}} {\text{(T}}_{\text{2}} {\text{) = D(T}}_{\text{2}} {\text{)/D(T}}_{\text{1}} \text{) =} \text{=} \frac{{\text{exp(-18,33 / (1,987 · 10}}^{\text{-3}} {\text{· T}}_{\text{2}} \text{)}}{{\text{exp(-18,33 / (1,987 · 10}}^{\text{-3}} {\text{· T}}_{\text{1}} \text{)}}$ mit T_{1,2} in K

In Tabelle 2 sind die nach Gleichung [2] berechneten Faktoren für die Verzögerung eines Alterungseffektes, hervorgerufen durch gelösten Stickstoff, angegeben.

**Tabelle 2**

| | | | | | |
|---|---|---|---|---|---|
| Alterungstemperatur (°C) | 10 | 5 | 0 | -5 | -10 |
| Faktor ²⁾ | 3,1 | 5,5 | 10 | 19 | 36,5 |

| | | | | | |
|---|---|---|---|---|---|
| ²⁾ Faktor für die zeitliche Verzögerung eines Alterungseffektes bei verschiedenen Temperaturen im Vergleich zur Raumtemperatur für eine Alterung durch gelösten Stickstoff nach Gleichung [2] | | | | | |

Der Erfindung liegt nun die Aufgabe zugrunde, ein Verfahren zum alterungsfreien Weiterverarbeiten von Kaltbändern aus einem alterungsempfindlichen Stahl mit hohem Bake-hardening-Potential zum fertigen einbrennlackierten Bauteil anzugeben.

Zur Lösung dieser Aufgabe wird erfindungsgemäß ein Verfahren nach Anspruch 1 oder ein Verfahren nach Anspruch 3 vorgeschlagen.

Bei dem Verfahren nach Anspruch 1 wird die Alterung von dressiertem Kaltband durch seine Lagerung bei tiefer Temperatur unterdrückt. Bei dem Alternativverfahren nach Anspruch 3 verhindert das kurzzeitig nach der formgebenden Weiterverarbeitung erfolgende Einbrennlackieren durch den dabei ausgelösten Bakehardening-Effekt eine Alterung des kurzzeitig vor der Weiterverarbeitung dressierten Kaltbandes.

Um den positiven Einfluß einer Absenkung der Umgebungstemperatur während der Lagerung von Kaltbändern zu nutzen, kann die Lagerungstemperatur T in K (Grad Kelvin) in Abhängigkeit von der geplanten Lagerungszeit in h (Stunden) erfindungsgemäß wie folgt abgeschätzt werden:$\text{T = 9225 / (31,48 - ln (48/t)}$

Die Gleichung [3] folgt aus Gleichung [2] und bezieht sich auf einen Stahl, der infolge einer Stickstoffalterung nach Überschreitung einer Lagerzeit von mehr als 2 Tagen bei 20 °C nicht mehr einwandfrei verarbeitet werden kann. Aufgrund der geringeren Diffusionsgeschwindigkeit des Kohlenstoffs im Vergleich zum Stickstoff ist bei einer Alterung durch beide Elemente nur die Berücksichtigung von Stickstoff ausreichend.

Am Beispiel eines Kaltbandes aus einem Stahl mit 0,003 % C, 0,27 % Mn, 0,003 % Si, 0,007 % P, 0,006 % S, 0,046 % Al, 0,001 % N und Cu+Ni+Cr < 0,1 % (Angaben in Masse-%) wurde die Veränderung der Werkstoffeigenschaften durch Alterung bei verschiedenen Temperaturen gemessen. Nach der Warm- und Kaltwalzung wurde der Stahl in einer kontinuierlichen Feuerbeschichtungsanlage mit einer maximalen Glühtemperatur von 820 °C verzinkt und anschließend mit 1,5 % dressiert. Als Maß für die Gefahr von Fließfiguren wurde die Differenz zwischen oberer und unterer Streckgrenze (Rₑₕ-Rₑₗ) aus dem Zugversuch ausgewertet.

Fig. 1 zeigt die zeitliche Entwicklung von Rₑₕ-Rₑₗ bei Raumtemperatur, 60 °C und 100 °C. Der Wert Rₑₕ-Rₑₗ = 2 N/mm² kann als Grenzwert für eine fehlerfreie Verarbeitung angesehen werden. Bei höheren Werten als 2 N/mm² muß mit dem Auftreten von Fließfiguren gerechnet werden, da in der Spannungs-Dehnungs-Kurve ein ausgeprägter Lastabfall vorliegt.

In Fig. 2 ist als Arrhenius-Darstellung für jede Temperatur die dazugehörige Zeit für das Erreichen des Wertes Rₑₕ-Rₑₗ = 2 N/mm² aufgetragen. Wie bei allen diffusionsgesteuerten Vorgängen ergibt sich in guter Näherung eine Gerade. Der Einfluß einer weiter abgesenkten Temperatur kann durch Verlängerung der Geraden mit den Werten aus Tabelle 3 ermittelt werden.

**Tabelle 3**

| | | | | | | |
|---|---|---|---|---|---|---|
| Alterungstemperatur [°C] | 30 | 20 | 5 | 0 | -5 | -10 |
| Alterungszeit ³⁾ [h] | 56 (2,3 Tage) | 174 (7,3 Tage) | 1118 (6,7 Wo) | 2170 (13 Wo) | 4320 (26 Wo) | 8830 (53 Wo) |

| | | | | | | |
|---|---|---|---|---|---|---|
| ³⁾ Zeit zum Erreichen von Reh-Rel = 2 N/mm² bei verschiedenen Alterungstemperaturen am Beispiel von Stahl A (Arrheniusabhängigkeit, Fig. 2) | | | | | | |

Während der kritische Wert der Alterungsbeständigkeit bei 30 °C und 20 °C nach 2 bzw. 7 Tagen erreicht wird, so ist eine fließfigurenfreie Verarbeitung bei 0 °C bis zu 13 Wochen und bei -10 °C sogar bis zu einem Jahr gewährleistet.

In Tabelle 4 sind die mechanischen Werte des Stahles, seine 0,2 %-Dehnungsgrenze (Rp_{0,2}), Zugfestigkeit (Rm), Dehnung (A80), Gleichmaßdehnung (Ag), der r-Wert und sein Bake-hardening-Potential BH₀ sowie die Gehalte an gelöstem C und N im Ausgangszustand aufgeführt.

**Tabelle 4**

| | | | | | | | |
|---|---|---|---|---|---|---|---|
| Rp_{0,2} N/mm₂ | Rm N/mm² | A80 % | Ag % | r-Wert | BH₀ N/mm² | C_{gel.} ppm | N_{gel.} ppm |
| 215 | 310 | 44 | 23,5 | 1,75 | 73 | 30 | < 1 |

Ein Stahl mit hohen Gehalten an gelöstem Kohlenstoff und/oder Stickstoff, der bei Raumtemperatur nicht alterungsbeständig ist, kann durch Anwendung eines der beiden erfindungsgemäßen Verfahren auch nach längerer Lagerzeit ohne Gefahr von Oberflächenfehlern weiterverarbeitet werden.

Der Vorteil des erfindungsgemäßen Verfahrens liegt in der Nutzbarmachung eines hohen Bake-hardening-Potentials, das im Vergleich zu üblichen bei Raumtemperatur alterungsbeständigen Bake-hardening-Stählen höhere Beulfestigkeiten der daraus hergestellten Bauteile ermöglicht.

## Patentansprüche

1. Verfahren zur Herstellung eines beulfesten, einbrennlackierten Bauteils aus einem Kaltband, welches aus alterungsempfindlichem Stahl mit hohem Bake-hardening-Potential, insbesondere von mehr als 70 N / mm², besteht,
**dadurch gekennzeichnet,**
- **daß** das Kaltband durch Dressieren in einen streckgrenzendehnungsfreien Zustand, in dem die Bedingung Rₑₕ - Rₑₗ < 2 N / mm² erfüllt ist, überführt wird,
- **daß** das Kaltband dann bei einer unter Raumtemperatur liegenden Lagerungstemperatur für eine Lagerzeit gelagert wird, deren Länge maximal gleich der Länge des Zeitraums ist, an dessen Ende der sich in Abhängigkeit von der jeweiligen Lagerungstemperatur ergebende kritische Wert der Alterungsbeständigkeit, bei dem die Bedingung Rₑₕ - Rₑₗ = 2 N/mm² erfüllt ist, erreicht wird,
- **daß** das Kaltband nach der Lagerung zu einem Bauteil kaltumgeformt wird und
- **daß** das Bauteil abschließend einbrennlackiert wird.

2. Verfahren nach Anspruch 1, **dadurch gekennzeichnet, daß** die Lagerungstemperatur T in [K] des Kaltbandes in Abhängigkeit von der geplanten Lagerzeit t in [h] nach Maßgabe der Gleichung$\text{T = 9225 / (31,48 - ln (48/t))}$ mit
T: Lagerungstemperatur in [K]
t: Lagerzeit in [h]
gewählt wird.

3. Verfahren zur Herstellung eines beulfesten einbrennlackierten Bauteils aus einem Kaltband, welches aus alterungsempfindlichem Stahl mit hohem Bake-hardening-Potential, insbesondere von mehr als 70 N / mm², besteht,
**dadurch gekennzeichnet,**
- **daß** das Kaltband undressiert bei Raumtemperatur für eine Lagerzeit gelagert wird,
- **daß** das Kaltband nach Ablauf der Lagerzeit durch Dressieren in einen streckgrenzendehnungsfreien Zustand, in dem die Bedingung Rₑₕ-Rₑₗ < 2 N / mm² erfüllt ist, überführt wird,
- **daß** das dressierte Kaltband anschließend zu einem Bauteil kaltumgeformt wird und
- **daß** das Bauteil abschließend einbrennlackiert wird.

## Claims

1. A process for the production of a buckling-resistant paint baked structural component from a cold strip which consists of ageing-sensitive steel with a high bake-hardening potential, more particularly of more than 70 N / mm²,
**characterised in that**
- the cold strip is converted by a dressing to a yield point elongation-free state in which the condition Rₑₕ-Rₑₗ < 2 N / mm² is met,
- the cold strip is then stored to storage temperature below room temperature for a storage period whose length is at most equal to the length of the period at whose end the critical value of ageing resistance, which is dependent on the particular storage temperature, fulfils the condition Rₑₕ-Rₑₗ = 2 N/mm²,
- to storage the cold strip is cold worked to give a structural component, and
- the structural component is finally paint baked

2. A process according to claim 1,
**characterised in that** the storage temperature T in [K] of the cold strip is selected in dependence on the planned storage time t in [h] in accordance with the equation$\text{T = 9225 / (31.48 - 1n (48/t))}$ with
T: storage temperature in [K]
t: storage time in [h].

3. A process for the production of a buckling-resistant paint baked structural component from a cold strip which consists of ageing-sensitive steel with a high bake-hardening potential, more particularly of more than 70 N / mm²,
**characterised in that**
- the cold strip is stored undressed for a storage period at room temperature,
- following the storage period the cold strip is converted by dressing to a state without a drop in yield stress in which the condition Rₑₕ-Rₑₗ < 2 N / mm² is met,
- the dressed cold strip is then cold worked to give a structural component, and
- the structural member is finally paint baked.

## Revendications

1. Procédé de production d'un élément constitutif verni au vernis à cuire, résistant au voilement, à partir d'un feuillard laminé à froid constitué d'acier sensible au vieillissement à potentiel de hardening Bake élevé, en particulier de plus de 70 N/mm², **caractérisé en ce que** le feuillard laminé à froid est amené par dressage dans un état exempt d'allongement à la limite élastique, dans lequel la condition Rₑₕ - Rₑₗ < 2N/mm² est remplie,
**en ce que** le feuillard laminé à froid est ensuite stocké à une température de stockage située au-dessous de la température ambiante, pendant une durée de stockage dont la longueur est au maximum égale à la longueur de la période à la fin de laquelle la valeur critique de la résistance au vieillissement, à laquelle la condition Rₑₕ - Rₑ₁ = 2 N/mm² est remplie et qui est fonction de la température de stockage respective, est atteinte,
**en ce que** le feuillard laminé à froid est formé à froid après le stockage pour obtenir un élément constitutif et
**en ce que** l'élément constitutif est, pour terminer, verni au vernis à cuire.

2. Procédé selon la revendication 1, **caractérisé en ce que** la température de stockage T en [K] du feuillard laminé à froid est choisie en fonction de la durée de stockage t en [h] prévue, suivant l'équation T = 9225 / (31,48 - ln (48/t)) dans laquelle
T : température de stockage en [K]
t : durée de stockage en [h].

3. Procédé de production d'un élément constitutif verni au vernis à cuire, résistant au voilement, à partir d'un feuillard laminé à froid constitué d'acier sensible au vieillissement à potentiel de hardening Bake élevé, en particulier de plus de 70 N/mm², **caractérisé en ce que**
le feuillard laminé à froid est stocké, sans avoir été dressé, à température ambiante pendant une durée de stockage,
**en ce que** le feuillard laminé à froid, après écoulement de la durée de stockage, est amené par dressage dans un état exempt d'allongement à la limite élastique, dans lequel la condition Rₑₕ - Rₑ₁ < 2 N/mm² est remplie,
**en ce que** le feuillard laminé à froid dressé est finalement formé à froid pour obtenir un élément constitutif et
**en ce que** l'élément constitutif est, pour terminer, verni au vernis à cuire.
